# EUROPÄISCHE PATENTSCHRIFT

(11) **EP 0 741 777 B1**
(45) Veröffentlichungstag und Bekanntmachung des Hinweises auf die Patenterteilung: **05.11.1997**
(21) Anmeldenummer: 95906992.3
(22) Anmeldetag: 26.01.1995
(51) Int. Cl.: C11D 11/00, D06L 3/02, D06P 5/10

(54) **BLEICHEN VON JEANS**
METHOD OF BLEACHING JEANS FABRIC
BLANCHIMENT DE JEANS

(30) Priorität: 28.01.1994 DE 4402542; 04.08.1994 DE 4427662
(43) Veröffentlichungstag der Anmeldung: 13.11.1996
(73) Patentinhaber: Peroxid-Chemie GmbH, 82049 Höllriegelskreuth (DE)
(72) Erfinder: HARTMANN, Christoph, Erwin, D-82041 Oberhaching (DE); LEX, Wolfgang, D-82041 Deisenhofen (DE); PREIDT, Doris, D-80689 München (DE)
(74) Vertreter: Weiss, Wolfgang, Dipl.-Chem. Dr.
(86) Internationale Anmeldenummer: EP9500288
(87) Internationale Veröffentlichungsnummer: WO9520643

(56) Entgegenhaltungen:
- EP-A- 0 531 849
- BE-A- 1 004 693
- DE-A- 2 736 560
- DE-C- 747 889
- DE-C- 868 287
- FR-A- 1 184 581
- US-A- 4 116 878
- TEXTIL-PRAXIS INTERNATIONAL, Bd. 29,Nr. 10, Oktober 1974 DE, Seiten 1392-1402, W.NEY 'Aktivatoren und Stabilisatoren für die Peroxidbleiche'
- CHEMICAL ABSTRACTS, vol. 92, no. 8, 25.Februar 1980 Columbus, Ohio, US; abstract no. 60288, JP-A-79116489 'mitsubishi gas' Seite 77; & JP,A,79 116 489 (MITSUBISHI GAS)
- CHEMICAL ABSTRACTS, vol. 92, no. 8, 25.Februar 1980 Columbus, Ohio, US; abstract no. 60289, JP-A-79116491 'mitsubishi gas' Seite 77; & JP,A,79 116 491 (MITSUBISHI GAS)

## Beschreibung

Die vorliegende Erfindung betrifft ein Verfahren zum Aufhellen bzw. Bleichen von gefärbten Baumwollstoffen in Abwesenheit von zugesetzten Hypochloriten, Permanganaten und Enzymen sowie ein zur Durchführung dieses Verfahrens geeignetes Aufhellungsbad.

Seit einigen Jahren besteht ein steigender Bedarf an gefärbten Baumwollstoffen, insbesondere an mit Indigo oder anderen Farbstoffen gefärbten Baumwolljeans, die in weiteren Verarbeitungsschritten entweder durch mechanisch unterstützte Waschverfahren oder/und durch chemische Prozesse aufgehellt bzw. teilentfärbt sind.

Es ist bekannt, Jeansstoffe mit Hypochloriten, z.B. NaOCl, im Gesamtfarbton abzuschwächen bzw. aufzuhellen. Diese Methode hat jedoch den Nachteil, daß große Mengen an AOX-belastetem Abwasser anfallen, die zur Einhaltung der immer strenger werdenden Abwassergrenzwerte nachbehandelt werden müssen. Außerdem werden die Verwendung chlorhaltiger Produkte sowie Verfahren zur Herstellung von Verbraucherprodukten unter Einsatz chlorhaltiger Chemikalien aufgrund der physiologischen Bedenklichkeit dieser Substanzen immer stärker von der Öffentlichkeit kritisiert. Hersteller von gefärbten Baumwollstoffen, insbesondere von Jeansstoffen, versuchen daher unbedenklichere Aufhellungsverfahren zu entwickeln, um Entsorgungskosten oder zusätzliche Produktionskosten durch nachgeschaltete teure Abwasseraufarbeitungsverfahren einzusparen.

Als Alternative zur Hypochloritbleiche ist u.a. die Verwendung von Dextrose als Reduktionsmittel bekannt, die jedoch mit dem Nachteil behaftet ist, daß die Behandlungstemperatur mindestens 80°C sein muß und der pH-Wert des Aufhellungsbades auf 13 eingestellt werden muß. Weiterhin ist die Verwendung von Ozon als Oxidationsmittel zur Aufhellung von gefärbten Baumwollstoffen bekannt, wobei dieses Verfahren jedoch den Nachteil aufweist, daß die Handhabung von Ozon bei technischen Produktionsverfahren recht schwierig ist. Außerdem wird durch die Behandlung mit Ozon die Baumwollfaser stark geschädigt. Weiterhin sind Ketonderivate als Reduktionsmittel zur Aufhellung von Baumwollstoffen bekannt. Diese Substanzen erlauben zwar hinsichtlich der Behandlungstemperatur, dem pH-Wert des Aufhellungsbades und der Behandlungsdauer normale Bedingungen, sie sind aber mit dem Nachteil behaftet, daß die Werte für den biologischen und den chemischen Sauerstoffbedarf des Abwassers (BSB₅ und CSB) durch die organische Belastung der Waschflotte erhöht werden. Außerdem wird durch die Verwendung von Ketonderivaten als Aufhellungsmittel der Weiß-Blau-Kontrast bei Baumwollstoffen, die mit Indigo gefärbt sind, verstärkt, was für die Anwendung unerwünscht ist.

Zur Vermeidung der Nachteile der Hypochloritbleiche wird seit kurzem eine Behandlung der Baumwollstoffe mit Kaliumpermanganat zur partiellen Oxidation von Farbstoffen im Baumwollgewebe durchgeführt, um Baumwollstoffe aufzuhellen. Der Nachteil dieses Verfahrens besteht darin, daß das Abwasser aus dem Aufhellungsprozeß mit großen Mengen an Schwermetallen belastet ist. Darüber hinaus erhöht die Verwendung von Permanganaten die Betriebskosten ganz erheblich. Außerdem kommt es zu einer Braunfärbung der Faser durch MnO₂.

Auch die Verwendung von Wasserstoffperoxid oder Peressigsäure bei der Aufhellung von gefärbten Baumwollstoffen ist bekannt. Allerdings werden diese Substanzen nicht zur Durchführung des Aufhellungsschrittes selbst verwendet, sondern nur zur Neutralisierung eines bereits durch Hypochlorit- oder Kaliumpermanganat aufgehellten Baumwollstoffes (vgl. z.B. GB-A-2 213 842, US-A-5,205,835, JP-A-3027174; US-A-5,238,463; JP-A-3027173). Diese Verfahren sind jedoch, wie bereits oben ausgeführt, mit dem Nachteil der Verwendung von Hypochloriten oder Permanganaten behaftet.

Weiterhin ist die Aufhellung von gefärbten Textilien in Gegenwart eines Enzyms wie Peroxidase oder Oxidase und H₂O₂ als Oxidationsmittel bekannt (WO-A-921867). Dieses Verfahren ist jedoch aufgrund der Verwendung von Enzymen nicht kostengünstig und daher für großtechnische Prozesse nicht geeignet. Die Aufgabe der vorliegenden Erfindung war es somit, die Nachteile des Standes der Technik mindestens teilweise zu vermeiden und ein Verfahren zum Aufhellen von gefärbten Baumwollstoffen bereitzustellen, welches hinsichtlich der erzielten Wirkung und der Kosten mit der Verwenaung von Hypochlorit vergleichbar ist, aber den Vorteil von geringeren BSB₅- und CSB-Werten im Abwasser aufweist.

DE-OS-27 36 560 offenbart eine Bleichmittelzusammensetzung bestehend im wesentlichen aus 50-99,9 Gew.-% eines anorganischen Peroxids, das in der Lage ist, in wäßriger Lösung Wasserstoffperoxid zu bilden und einem speziellen Komplexierungsmittel. Es findet sich kein Hinweis auf Peroxodisulfate.

EP-A-0 531 849 offenbart ein Verfahren zum Bleichen von mit Direkt- oder Reaktivfarbstoffen gefärbten Materialien aus Zellulose durch Behandlung in einem Bleich- und Nachbehandlungsbad, welches ein Bleichmittel, Stabilisatoren, kationische Verbindungen und gegebenenfalls nicht-ionische Tenside enthält. Als Bleichmittel wird Wasserstoffperoxid genannt.

Chemical Abstracts 92:60288J und 60289A offenbaren ein Verfahren zum Bleichen von gefärbten Baumwollstoffen unter Verwendung einer Bleichlauge, die eine Peroxyverbindung und ein Oxim. bzw. eine Peroxyverbindung, ein Komplexierungsmittel und einen Zuckeralkohol oder eine Aldonsäure enthält. Als Peroxoverbindung wird Natriumperborat offenbart.

Die erfindungsgemäße Aufgabe wird gelöst durch ein einstufiges Verfahren zum Aufhellen von gefärbten Baumwollstoffen, welches dadurch gekennzeichnet ist, daß man gefärbte Baumwollstoffe unter zur Aufhellung der Farben der Baumwollstoffe geeigneten Bedingungen mit einem wäßrigen Bad behandelt, das als aktive Komponente ein Peroxodisulfat, aber keine zugesetzten Hypochlorite, Permanganate und Enzyme enthält.

Überraschenderweise wurde festgestellt, daß die Verwenaung von Peroxoverbindungen als Aufhellungsmittel für gefärbte Baumwollstoffe, insbesondere für Jeansstoffe, eine sehr gute Wirkung zeigt. Das erfindungsgemäße Verfahren hat gegenüber bekannten Verfahren den Vorteil, daß Abwasserbelastungen vermieden werden, da eine AOX-Belastung durch Hypochlorite nicht auftritt und auch andere umweltbelastende Chemikalien gar nicht oder nur in geringem Umfang verwendet werden müssen. Die CSB- und BSB₅-Werte als Abwasserbelastungswerte werden durch die Peroxoverbindung nicht erhöht, sondern es können sogar gegenteilige Effekte auftreten, da Peroxoverbindungen zusätzlich Sauerstoff eintragen und somit den Sauerstoffbedarf des Abwassers senken.

Vorzugsweise wird das erfindungsgemäße Verfahren aus Gründen der Abwasser- und Abluftbelastung unter Verwendung eines Aufhellungsbades durchgeführt, das möglichst geringe Mengen an Chlor, insbesondere weniger als 5000 ppm, besonders bevorzugt weniger als 1000 ppm und am meisten bevorzugt weniger als 200 ppm Chlor (in Form von elementarem Chlor, Chlorit, Hypochlorit etc.) enthält.

Unter den zur Aufhellung bzw. Bleiche der Farben der Baumwollstoffe geeigneten Bedingungen sind solche Bedingungen der Konzentration des Aufhellungsbades, der Temperatur und der Behandlungsdauer zu verstehen, bei denen die gewünschte Aufhellung der Farben erreicht wird, ohne die Baumwollfaser zu schädigen.

Für das erfindungsgemäße Verfahren wird als geeignete Peroxoverbindung ein Peroxodisulfat verwendet.

Unter den Peroxodisulfaten ist wiederum ein Erdalkali- (z.B. Ca), Alkali- (z.B. Li, Na, K, Rb, Cs) oder Ammoniumperoxodisulfat und insbesondere Kalium-, Natrium- oder/und Ammoniumperoxodisulfat bevorzugt.

Die Konzentration der Peroxoverbindung kann abhängig von den Reaktionsbedingungen und dem gewünschten Aufhellungsgrad der Baumwollstoffe variiert werden. Generell kann die Peroxoverbindung in einer Konzentration von etwa 21 mmol/l (entsprechend ca. 5 g/l bei Natriumperoxodisulfat) bis zur Löslichkeitsgrenze der Verbindung oder bis zu einer Konzentration variiert werden, über der ein Angriff auf die Baumwollfaser stattfindet. Vorzugsweise liegt die Konzentration der Peroxoverbindung im Aufhellungsbad im Bereich von 21 mmol/l bis 2,1 mol/l, besonders bevorzugt im Bereich von 42 mmol/l bis 1,7 mol/l und am meisten bevorzugt von 42 mmol/l bis 1,3 mol/l.

Die Temperatur zur Durchführung des erfindungsgemäßen Verfahrens liegt günstigerweise im Bereich von 15 bis 90°C, vorzugsweise von 40 bis 80°C und am meisten bevorzugt von 50 bis 65°C.

Die Zeit zur Durchführung des erfindungsgemäßen Aufhellungsprozesses hängt von dem gewünschten Aufhellungsgrad, der Temperatur des Aufhellungsbades und der Konzentration des Aufhellungsreagenz ab. Diese Zeitdauer kann von einem Fachmann ohne weiteres durch Routineversuche ermittelt werden. Bei Durchführung des erfindungsgemäßen Verfahrens im technischen Maßstab beträgt die Reaktionsdauer im allgemeinen 2 Minuten bis 20 Stunden, vorzugsweise 5 Minuten bis 5 Stunden und besonders bevorzugt 15 Minuten bis 1 Stunde.

Der pH-Wert des Aufhellungsbades kann von 0 bis 12 reichen, wobei pH-Werte im Bereich von 1 bis 10 bevorzugt und im Bereich von 4 bis 7 besonders bevorzugt sind. Zur Einstellung des pH-Bereichs kann das Aufhellungsbad ein Puffersystem, z.B. einen Phosphatpuffer enthalten.

Weitere fakultative Bestandteile des Aufhellungsbades sind oberflächenaktive Mittel, z.B. Tenside, Komplexierungsmittel und weitere Mittel, die auf dem entsprechenden Fachgebiet bekannt sind.

Die Durchführung des erfindungsgemäßen Verfahrens kann in üblichen Vorrichtungen und mit üblichen Einsatzmengen der Baumwollstoffe erfolgen, die beispielsweise auch zur Durchführung eines Hypochlorit-Bleichverfahrens verwendet werden. Vorzugsweise werden die gefärbten Baumwollstoffe in einer Waschtrommel mit dem erfindungsgemäßen Aufhellungsbad behandelt.

In einer besonders bevorzugten Ausführungsform des erfindungsgemäßen Verfahrens enthält das Aufhellungsbad zusätzlich noch einen Aktivator, der aus Übergangsmetallverbindungen oder/und Halogenidverbindungen ausgewählt ist. Beispiele für typische Übergangsmetalle sind Titan, Vanadium, Chrom, Mangan, Eisen, Kobalt, Nickel, Kupfer, Zink, Palladium, Zinn, Molybdän, Silber, Cer, Rhutenium, Wolfram und Rhenium. Bevorzugte Übergangsmetalle sind Eisen, Kupfer, Kobalt, Zink, Silber, Mangan, Chrom, Nickel oder Mischungen davon. Die Übergangsmetalle können in Form von Metallsalzen oder Komplexverbindungen eingesetzt werden, wobei Metallsalze bevorzugt sind. Besonders bevorzugt werden die Übergangsmetalle in Form ihrer Sulfatsalze eingesetzt. Eisen- (III)-salze, Eisen-(II)-salze und Kupfer-(II)-salze, insbesondere Eisen-(III)-sulfat, Eisen-(II)-sulfat und Kupfer-(II)-sulfat sind am meisten bevorzugt.

Die als Aktivator verwendete Übergangsmetallverbindung wird dem erfindungsgemäßen Aufhellungsbad vorzugsweise in einer Menge von bis zu 25 mmol/l bezogen auf das Metall zugesetzt. Vorzugsweise verwendet man die Übergangsmetallverbindung in einer Menge von 0,05 bis 15 mmol/l, besonders bevorzugt von 0,05 bis 8 mmol/l bezogen auf das Metall.

Besonders bevorzugt ist die Verwendung von Kupfer-(II)-sulfat, Eisen-/II)-sulfat oder Eisen-(III)-sulfat als Aktivator, wenn man als Peroxoverbindung Ammoniumperoxodisulfat einsetzt. Ebenfalls besonders bevorzugt ist die Verwendung von Eisen-(III)-sulfat oder Eisen-(II)-sulfat als Aktivator, wenn man als Peroxoverbindung Natriumperoxodisulfat einsetzt.

Beispiele für Halogenidverbindungen, die sich als Aktivator eignen, sind Chlorid-, Bromid- und Jodverbindungen, insbesondere die Bromidverbindungen. Ammonium-, Alkalimetall- und Erdalkalimetallhalogenide sind bevorzugt, wobei Alkalimetallhalogenide besonders bevorzugt sind. Am meisten bevorzugt sind Natrium- oder/und Kaliumbromid.

Die als Aktivator verwendete Halogenidverbindung wird dem erfindungsgemäßen Aufhellungsbad vorzugsweise in einer Menge von bis zu 500 mmol/l bezogen auf das Halogenidion zugesetzt. Besonders bevorzugt verwendet man die Halogenidverbindung in einer Menge von 0,5 mmol/l bis 200 mmol/l, am meisten bevorzugt von 1 bis 20 mmol/l bezogen auf das Halogenidion.

Gegenüber einer Aktivierung mit Übergangsmetallverbindungen hat die Aktivierung mit Halogenidionen und insbesondere mit Bromidionen den Vorteil, daß die Konzentration der Peroxoverbindung ohne Verschlechterung der Bleichwirkung deutlich verringert werden kann. Bei gleichzeitiger Anwesenheit von Bromidionen und Persulfaten im Aufhellungsbad sind Konzentrationen im Bereich von 21 mmol/l bis 420 mmol/l Persulfat (entsprechend 5 bis 100 g/l bei Natriumperoxodisulfat) und 0,5 bis 200 mmol/l, insbesondere 1 bis 20 mmol/l Bromid besonders bevorzugt, wobei optimale Wirkungen bereits bei sehr geringen Bromidkonzentrationen erzielt werden. Vorzugsweise wird bei der Auswahl optimaler Verfahrensbedingungen darauf geachtet, daß die Konzentrationen der Halogenidverbindung und der Peroxoverbindung innerhalb der spezifizierten Bereiche umgekehrt proportional sind.

Eine weitere Ausführungsform der vorliegenden Erfindung umfaßt eine Behandlung der gefärbten Baumwollstoffe bei einem alkalischen pH-Wert. Die Behandlung der Baumwollstoffe im Alkalischen hat den Vorteil, daß ein Angriff von H⁺-Ionen, der zu einer Verringerung der Reißfestigkeit führen kann, vollständig ausgeschlossen wird. Vorzugsweise wird die Behandlung in dieser Ausführungsform bei einem pH-Bereich von 9 bis 13, besonders bevorzugt von 10 bis 12 durchgeführt. Da Persulfate, im Alkalischen ohne zugesetztes Hypochlorit nur einen mäßigen Aufhellungseffekt zeigen, wird vorzugsweise ein für alkalische pH-Werte geeigneter Aktivator eingesetzt. Beispiele für solche Aktivatoren sind bei alkalischen pH-Werten lösliche Übergangsmetall-Komplexverbindungen, z.B. Komplexverbindungen von Eisen, Kupfer, Kobalt oder Nickel, besonders bevorzugt Komplexverbindungen von Eisen.

Spezifische Beispiele für geeignete Aktivatoren sind Komplexe von Übergangsmetallen mit Ammoniak, Polyaminen wie etwa EDTA, Rhodanid, Cyanid oder Fluorid. Vorzugsweise verwendet man Cyanokomplexe, besonders bevorzugt Hexacyanoferrat-(II)- oder Hexacyanoferrat-(III)-Komplexe. Die Hexacyanoferratkomplexe werden beispielsweise in Form von Alkalimetallsalzen, z.B. von Natrium- oder Kaliumsalzen eingesetzt.

Die Komplexe werden vorzugsweise in einer Menge von bis zu 25 mmol/l bezogen auf das Metall, besonders bevorzugt in einer Menge von 0,05 bis 15 mmol/l, am meisten bevorzugt von 0,05 bis 8 mmol/l bezogen auf das Metall verwendet.

Bei Verwendung von Übergangsmetall-Komplexverbindungen als Aktivator wurden überraschend starke Aufhellungen bereits bei sehr geringen Konzentrationen an Peroxoverbindungen erreicht. Die Konzentration der Peroxoverbindungen bei der Aufhellung im Alkalischen liegt daher im Bereich von z.B. 5 mmol/l bis 2,1 mol/l, vorzugsweise 5 mmol/l bis 1 mol/l, besonders bevorzugt 5 mmol/l bis 250 mmol/l. Die Behandlungstemperatur beträgt vorzugsweise 70 bis 90°C, besonders bevorzugt ca. 80°C. Die Behandlungsdauer hängt von der Konzentration der eingesetzten Peroxo- und Aktivatorverbindungen ab, es wurden jedoch gute Ergebnisse bei einer Behandlungsdauer im Bereich von 10 min bis 1 h, insbesondere von 10 min bis 30 min erreicht.

Die für das erfindungsgemäße Verfahren eingesetzten gefärbten Baumwollstoffe sind vorzugsweise mit Farbstoffen, ausgewählt aus der Gruppe, bestehend aus Küpen-, Direkt- und Schwefelfarbstoffen, gefärbt. Typische Küpenfarbstoffe sind Indigo, Thioindigo und andere indigoide Farbstoffe, Indanthren- und andere antrachinoide Farbstoffe, Phthalocyanin und Naphthalinfarbstoffe.

Besonders bevorzugt als Farbstoffe sind alle zum Färben von Baumwollstoffen, insbesondere von Jeansstoffen, verwendeten Substanzen, insbesondere Indigo, Thioindigo und andere indigoide Farbstoffe sowie Schwefelfarbstoffe.

Nach einer Aufhellung der gefärbten Baumwoll- bzw. Jeansstoffe durch das erfindungsgemäße Verfahren werden diese auf übliche Weise, z.B. durch Spülen oder/und Neutralisieren vom Aufhellungsbad gereinigt. Da durch das erfindungsgemäße Verfahren keine Verfärbung, z.B. Vergilbung, der Baumwollfasern eintritt, ist eine Nachbehandlung im allgemeinen nicht erforderlich. Ein weiterer Vorteil des erfindungsgemäßen Verfahrens ist, daß der Aufhellungsgrad, d.h. die Aufhellung des Gesamtfarbtons der gefärbten Baumwollstoffe, durch Auswahl von Behandlungsdauer und -temperatur, Konzentration der Peroxoverbindung und gegebenenfalls der Aktivatorverbindung sehr gut kontrolliert werden kann.

Insbesondere bei Verwendung von Natriumperoxodisulfat und gegebenenfalls Eisen-(III)-sulfat als Aktivator enthält das Abwasser keine umweltbelastenden Chemikalien, da sich Natriumperoxodisulfat in Natriumsulfat und Sauerstoff zersetzt und auch Eisensulfat kein Problem darstellt, da diese Substanz beispielsweise in Kläranlagen als Flockungsmittel zugesetzt wird. Durch die Verwendung von Persulfaten als Peroxoverbindungen, im Aufhellungsbad wird sogar zusätzlicher Sauerstoff in das Bad eingetragen und damit der Sauerstoffbedarf des Abwassers gesenkt. Auch die Verwendung von Halogenidionen, insbesondere von Bromidionen in den geringen Konzentrationen, die zur Aktivierung der Peroxoverbindung erforderlich sind, führt zu keiner signifikanten Umweltbelastung.

Ein weiterer Gegenstand der vorliegenden Erfindung ist die Verwendung eines Bades, das 21 mmol/l bis 2,1 mol/l einer Peroxoverbindung als aktive Komponente enthält und frei von zugesetzten Hypochloriten, Permanganaten und Enzymen ist, zur Aufhellung von gefärbten Baumwollstoffen.

Die Peroxoverbindung ist ein Peroxodisulfat, am meisten bevorzugt Kalium-, Natrium- oder/und Ammoniumperoxodisulfat.

Das Bad kann weiterhin einen Aktivator, ausgewählt aus Übergangsmetallverbindungen in einer Konzentration von bis zu 25 mmol/l bezogen auf das Metall oder Halogenidverbindungen in einer Konzentration von bis zu 500 mmol/l bezogen auf das Halogenidion enthalten.

Besonders bevorzugt enthält das Bad 21 mmol/l bis 420 mmol/l eines Persulfats als aktive Komponente und 0,5 bis 200 mmol/l Halogenidionen als Aktivator.

Noch ein weiterer Gegenstand der vorliegenden Erfindung ist die Verwendung eines Bads, das einen alkalischen pH-Wert aufweist, als aktive Komponenten 5 mmol/l bis 2,1 mol/l einer Peroxoverbindung und eine bei alkalischen pH-Werten lösliche Übergangsmetall-Komplexverbindung enthält und frei von zugesetzten Hypochloriten, Permanganaten und Enzymen ist, zur Aufhellung von gefärbten Baumwollstoffen.

Weiterhin soll die Erfindung durch das folgende Beispiel erläutert werden.

### BEISPIEL

Eine 4 x 4 cm große Probe aus mit Indigo gefärbtem Blue Jeans-Stoff wurde in 100 ml eines Aufhellungsbads gelegt. Dann wurde der pH-Wert bestimmt. Während des Aufhellungsvorgangs wurde ständig gerührt, um eine gute Durchdringung des Gewebes mit der Aufhellungslösung zu gewährleisten. Anschließend wurde das Textilstück mit destilliertem Wasser ausgespült, um den Aufhellungsvorgang zu stoppen. Die Beurteilung des Aufhellungsgrades erfolgte in trockenem Zustand (heißluftgetrocknet bei 50°C im Trockenschrank) mit einer nicht aufgehellten Textilprobe als Referenz. Es wurde der Grad der Aufhellungswirkung (Abnahme der Blaufärbung bis hin zu Weiß) in 5 Stufen wie folgt bewertet:
0 keine Abnahme der Blaufärbung
1 leichte Aufhellung
2 gute Aufhellung (gewünschter Effekt)
3 stärkere Aufhellung
4 stark gebleicht
5 sehr stark gebleicht

Es wurde die Aufhellungswirkung von Ammoniumperoxodisulfat (APS) , Kaliumperoxodisulfat (KPS) und Natriumperoxodisulfat (NPS) untersucht.

### 1) Vorversuche: Vergleich verschiedener Persulfate

| Nr. | Bleichmittel | Konz. | Zusatz | Konz. | Temp. | Zeit | Beurteilung | Gewebe |
|---|---|---|---|---|---|---|---|---|
| 1 | APS | 100 g/l | - | - | RT | 20 h | 1 | ok |
| 2 | KPS | 45 g/l | - | - | RT | 20 h | 0,5 | ok |
| 3 | NPS | 100 g/l | - | - | RT | 20 h | 1 | ok |

Vor allem APS (Vers. 1) und NPS (Vers. 3) zeigen einen brauchbaren Bleicheffekt. KPS (Vers. 2) hat eine geringere Löslichkeit, ist aber vom Bleicheffekt relativ zur eingesetzten Menge vergleichbar mit APS und NPS.

### 2) Konzentrationseinfluß

| Nr. | Bleichmittel | Konz. | Zusatz | Konz. | Temp. | Zeit | Beurteilung | Gewebe |
|---|---|---|---|---|---|---|---|---|
| 4 | NPS | 100 g/l | - | - | RT | 21 h | 2 | ok |
| 5 | NPS | 200 g/l | - | - | RT | 21 h | 4 | ok |
| 6 | NPS | 300 g/l | - | - | RT | 21 h | 4,5 | ok |

Versuche 4 bis 6 zeigen, daß der Bleicheffekt über die Konzentration steuerbar ist.

### 3) Temperatureinfluß

| Nr. | Bleichmittel | Konz. | Zusatz | Konz. | Temp. | Zeit | Beurteilung | Gewebe |
|---|---|---|---|---|---|---|---|---|
| 7 | NPS | 100 g/l | - | - | 60°C | 40 min | 1 | ok |
| 8 | NPS | 100 g/l | - | - | 60°C | 20 min | 2 | ok |

Die Versuche 7 und 8 zeigen, daß der gewünschte Aufhellungsgrad sich durch die Wahl einer höheren Temperatur innerhalb einer erheblich kürzeren Behandlungsdauer einstellen läßt.

### 4) Wirkung von NPS mit verschiedenen Aktivatoren

Es zeigte sich, daß Übergangsmetallverbindungen, vor allem Eisen(III) in Form von Eisen(III)sulfat, Eisen(II)sulfat oder Kupfer(II)sulfat, den Angriff von Persulfat auf den Indigofarbstoff verstärken. Bemerkenswert ist, daß dabei keine signifikante Schädigung des Gewebes stattfindet.

Die Versuche 9 bis 16 zeigen, daß verschiedene Aktivatoren für diese Anwendung geeignet sind. Den stärksten Effekt zeigten Eisen-(III) (Versuch 9), Chrom (Versuch 14) und Eisen-(II) (Versuche 15 und 16).

### 5) Vergleich verschiedener Aktivatordosierungen

| Nr. | Bleichmittel | Konz. | Zusatz | Konz. (mmol/l) | Temp. | Zeit | Beurteilung | Gewebe |
|---|---|---|---|---|---|---|---|---|
| 17 | NPS | 250 g/l | Fe₂(SO₄)₃ | 1,25 | 60°C | 20 min | 2 | ok |
| 18 | NPS | 250 g/l | Fe₂(SO₄)₃ | 2,5 | 60°C | 20 min | 3 | ok |
| 19 | NPS | 300 g/l | Fe₂(SO₄)₃ | 2,5 | 60°C | 20 min | 3,5 | ok |

In den Versuchen 17 bis 19 wird gezeigt, daß die Konzentration des Aktivators nicht zu hoch eingestellt werden darf, da sich sonst ein zu starker Effekt ergeben kann. Außerdem müssen Persulfatkonzentration und Eisenaktivatorkonzentration aufeinander abgestimmt sein. Als optimaler Wert ergeben sich dabei die Werte von 200 - 300 g/l NPS und 0,75 - 1,8 mmol/l Eisen(III)sulfat.

Im Vers. 21 wurde gegenüber Vers. 20 der pH-Wert auf 7 eingestellt (bevorzugter pH-Bereich 5 - 12), was zeigt, daß auch bei diesem pH-Wert der gewünschte Aufhellungsgrad 2 erreicht wird. Die Versuche 22 und 23 zeigen, daß bei 300 g/l NPS auch bei pH 7 die Bleichzeit auf 20 min verkürzt werden konnte. Versuch 25 zeigt, daß bei einem pH-Wert von 5, der mit einem Puffergemisch eingestellt wurde, der Aufhellungsgrad 2 unter Einhaltung der Standardbedingungen zu erreichen ist.

Die Versuche 34 und 35 zeigen, daß die optimale Wirkung bereits mit geringen Mengen Bromid erreichbar ist und eine weitere Erhöhung der Bromidkonzentration keine Verbesserung mehr bewirkt.
Die Versuche 36 bis 39 zeigen, daß in diesem Bereich auch durch die Verminderung der Bromidkonzentration der Bleichgrad gesteuert werden kann.
Die Versuche 40 bis 42 zeigen, daß mit einer Erhöhung des NPS-Gehaltes in der Bleichflotte die Wirkung bis zur vollen Entfärbung gesteigert werden kann.
Bei den Versuchen 35, 40 und 41 wurde ein Molverhältnis von 1:50 (NaBr:NPS) eingestellt.

Die Versuche 43 und 44 zeigen, daß ohne Zusatz eines Aktivators im Alkalischen nur eine geringe Bleichung stattfindet. Die Versuche 45 und 46 zeigen, daß durch Zusatz eines Aktivators im alkalischen Bereich die Bleichwirkung von Persulfat deutlich verstärkt wird. Versuch 47 zeigt, daß im neutralen Bereich (pH 7,5) keine Wirkung des Aktivators zu erkennen ist.

Die Versuche 48 und 49 zeigen, daß die Bleichwirkung bei einer Badtemperatur von 80°C deutlich höher als bei einer Badtemperatur von 60°C ist.

Die Versuche 50 und 51 zeigen, daß die Aktivierung mit Kaliumhexacyanoferrat (III) ebenso gut wie die Aktivierung mit Kaliumhexacyanoferrat (II) funktioniert.

Versuch 52 zeigt, daß die Aktivatorkonzentration noch auf ca. 1 mmol/l verringert werden kann, ohne daß eine Abschwächung des Aufhellungseffekts gefunden wird. Versuch 53 zeigt, daß auch bei einem pH-Wert von 12 eine starke Bleichwirkung erzielt wird. Versuch 55 zeigt, daß über eine weitere Verringerung des Aktivators in der Bleichlösung die Wirkung der Aufhellung gesteuert werden kann.

## Patentansprüche

1. Einstufiges Verfahren zum Aufhellen von gefärbten Baumwollstoffen,
**dadurch gekennzeichnet,**
daß man gefärbte Baumwollstoffe unter zur Aufhellung der Farben der Baumwollstoffe geeigneten Bedingungen mit einem wäßrigen Bad behandelt, das als aktive Komponente ein Peroxodisulfat, aber keine zugesetzten Hypochlorite, Permanganate und Enzyme enthält.

2. Verfahren nach Anspruch 1,
**dadurch gekennzeichnet,**
daß man Kalium-, Natrium- oder/und Ammoniumperoxodisulfat verwendet.

3. Verfahren nach einem der Ansprüche 1 oder 2,
**dadurch gekennzeichnet,**
daß man die Peroxoverbindung in einer Konzentration von 21 mmol/l bis 2,1 mol/l, vorzugsweise von 42 mmol/l bis 1,7 mol/l verwendet.

4. Verfahren nach einem der Ansprüche 1 bis 3,
**dadurch gekennzeichnet,**
daß man die Behandlung der Baumwollstoffe bei einer Temperatur von 15 bis 90°C, vorzugsweise von 40 bis 80°C durchführt.

5. Verfahren nach einem der Ansprüche 1 bis 4,
**dadurch gekennzeichnet,**
daß man das Aufhellen für eine Zeitdauer von 2 Minuten bis 20 Stunden, vorzugsweise von 5 Minuten bis 5 Stunden durchführt.

6. Verfahren nach einem der Ansprüche 1 bis 5,
**dadurch gekennzeichnet,**
daß man ein Bad verwendet, das zusätzlich noch einen Aktivator, ausgewählt aus Übergangsmetallverbindungen oder/und Halogenidverbindungen, enthält.

7. Verfahren nach Anspruch 6,
**dadurch gekennzeichnet,**
daß man als Aktivator Verbindungen von Eisen, Kupfer, Kobalt, Zink, Silber, Mangan, Chrom, Nickel oder Mischungen davon verwendet.

8. Verfahren nach Anspruch 7,
**dadurch gekennzeichnet,**
daß man als Aktivator Fe-(III)-Salze, Fe-(II)-Salze oder Cu-(II)-Salze verwendet.

9. Verfahren nach Anspruch 8,
**dadurch gekennzeichnet,**
daß man den Aktivator in einer Menge von 0,05 bis 15 mmol/l, vorzugsweise von 0,05 bis 8 mmol/l bezogen auf das Metall verwendet.

10. Verfahren nach einem der Ansprüche 1 bis 7,
**dadurch gekennzeichnet,**
daß die Behandlung bei einem alkalischen pH-Wert durchgeführt und als Aktivator eine bei alkalischen pH-Werten lösliche Übergangsmetall-Komplexverbindung verwendet.

11. Verfahren nach Anspruch 10,
**dadurch gekennzeichnet,**
daß man die Behandlung bei einem pH-Wert von 10 - 12 durchführt.

12. Verfahren nach Anspruch 10 oder 11,
**dadurch gekennzeichnet,**
daß man Komplexverbindungen von Eisen verwendet.

13. Verfahren nach einem der Ansprüche 10 bis 12,
**dadurch gekennzeichnet,**
daß man Cyanokomplexe verwendet.

14. Verfahren nach einem der Ansprüche 10 bis 13,
**dadurch gekennzeichnet,**
daß man Hexacyanoferrat-(II)- oder Hexacyanoferrat-(III)-Komplexe verwendet.

15. Verfahren nach einem der Ansprüche 10 bis 14,
**dadurch gekennzeichnet,**
daß man den Aktivator in einer Menge von 0,05 bis 15 mmol/l, vorzugsweise von 0,05 bis 8 mmol/l bezogen auf das Metall verwendet.

16. Verfahren nach einem der Ansprüche 1 bis 15,
**dadurch gekennzeichnet,**
daß man Baumwollstoffe verwendet, die mit Farbstoffen, ausgewählt aus der Gruppe, bestehend aus Küpen-, Direkt- und Schwefelfarbstoffen, gefärbt sind.

17. Verfahren nach Anspruch 16,
**dadurch gekennzeichnet,**
daß man Baumwollstoffe verwendet, die mit Indigo, Thioindigo oder indigoiden Farbstoffen gefärbt sind.

18. Verwendung eines Bads, das 21 mmol/l bis 2,1 mol/l eines Peroxodisulfats als aktive Komponente enthält, und frei von zugesetzten Hypochloriten, Permanganaten und Enzymen ist, zur Aufhellung von gefärbten Baumwollstoffen.

19. Verwendung nach Anspruch 18,
**dadurch gekennzeichnet,**
daß das Bad weiterhin einen Aktivator, ausgewählt aus Übergangsmetallverbindungen in einer Konzentration von bis zu 25 mmol/l bezogen auf das Metall enthält.

20. Verwendung eines Bads, das einen alkalischen pH-Wert aufweist, als aktive Komponenten 5 mmol/l bis 2,1 mol/l eines Peroxodisulfats und eine bei alkalischen pH-Werten lösliche Übergangsmetall-Komplexverbindung enthält und frei von zugesetzten Hypochloriten, Permanganaten und Enzymen ist, zur Aufhellung von gefärbten Baumwollstoffen.

## Claims

1. One-step process for brightening dyed cotton fabrics,
**wherein**
dyed cotton fabrics are treated, under conditions which are suitable for brightening the colours of cotton fabrics, with an aqueous bath that contains a peroxodisulfate as the active component but no added hypochlorites, permanganates and enzymes.

2. Process as claimed in claim 1,
**wherein**
potassium peroxodisulfate, sodium peroxodisulfate or/and ammonium peroxodisulfate are used.

3. Process as claimed in one of the claims 1 or 2,
**wherein**
the peroxo compound is used at a concentration of 21 mmol/l to 2.1 mol/l, preferably of 42 mmol/l to 1.7 mol/l.

4. Process as claimed in one of the claims 1 to 3,
**wherein**
the cotton fabrics are treated at a temperature of 15 to 90°C, preferably of 40 to 80°C.

5. Process as claimed in one of the claims 1 to 4,
**wherein**
the brightening is carried out for a time period of 2 minutes to 20 hours, preferably of 5 minutes to 5 hours.

6. Process as claimed in one of the claims 1 to 5,
**wherein**
a bath is used which additionally contains an activator selected from transition metal compounds or/and halogenide compounds.

7. Process as claimed in claim 6,
**wherein**
compounds of iron, copper, cobalt, zinc, silver, manganese, chromium, nickel or mixtures thereof are used as the activator.

8. Process as claimed in claim 7,
**wherein**
Fe(III) salts, Fe(II) salts or Cu(II) salts are used as the activator.

9. Process as claimed in claim 8,
**wherein**
the activator is used in an amount of 0.05 to 15 mmol/l, preferably of 0.05 to 8 mmol/l with respect to the metal.

10. Process as claimed in one of the claims 1 to 7,
**wherein**
the treatment is carried out at an alkaline pH value and a transition metal complex compound which is soluble at alkaline pH values is used as the activator.

11. Process as claimed in claim 10,
**wherein**
the treatment is carried out at a pH value of 10 - 12.

12. Process as claimed in claim 10 or 11,
**wherein**
complex compounds of iron are used.

13. Process as claimed in one of the claims 10 to 12,
**wherein**
cyano complexes are used.

14. Process as claimed in one of the claims 10 to 13,
**wherein**
hexacyanoferrate (II) or hexacyanoferrate (III) complexes are used.

15. Process as claimed in one of the claims 10 to 14,
**wherein**
the activator is used in an amount of 0.05 to 15 mmol/l, preferably of 0.05 to 8 mmol/l with respect to the metal.

16. Process as claimed in one of the claims 1 to 15,
**wherein**
cotton fabrics are used which have been dyed with dyes selected from the group comprising vat dyes, direct dyes and sulphur dyes.

17. Process as claimed in claim 16,
**wherein**
cotton fabrics are used which have been dyed with indigo, thioindigo or indigoid dyes.

18. Use of a bath which contains 21 mmol/l to 2.1 mol/l of a peroxodisulfate as the active component and which is free of added hypochlorites, permanganates and enzymes for brightening dyed cotton fabrics.

19. Use as claimed in claim 18,
**wherein**
the bath in addition contains an activator selected from transition metal compounds at a concentration of up to 25 mmol/l with respect to the metal.

20. Use of a bath for brightening dyed cotton fabrics which has an alkaline pH value contains 5 mmol/l to 2.1 mol/l of a peroxodisulfate as the active component and a transition metal complex compound soluble at alkaline pH values and is free of added hypochlorites, permanganates and enzymes.

## Revendications

1. Procédé en une étape pour éclaircir des tissus de coton teints, caractérisé en ce que l'on traite les tissus de coton teints, dans des conditions appropriées à l'éclaircissement des teintes des tissus de coton, à l'aide d'un bain aqueux contenant comme constituant actif un peroxodisulfate, mais ne contenant pas d'hypochlorites, de permanganates ni d'enzymes ajoutés.

2. Procédé selon la revendication 1, caractérisé en ce que l'on utilise un peroxodisulfate de potassium, de sodium ou/et d'ammonium.

3. Procédé selon l'une des revendications 1 ou 2, caractérisé en ce que l'on utilise le composé peroxo à une concentration de 21 mmol/l à 2,1 mol/l, de préférence de 42 mmol/l à 1,7 mol/l.

4. Procédé selon l'une des revendications 1 à 3, caractérisé en ce que l'on effectue le traitement des tissus de coton à une température de 15 à 90°C, de préférence de 40 à 80°C.

5. Procédé selon l'une des revendications 1 à 4, caractérisé en ce que l'on effectue l'éclaircissement pendant une durée de 2 minutes à 20 heures, de préférence de 5 minutes à 5 heures.

6. Procédé selon l'une des revendications 1 à 5, caractérisé en ce que l'on utilise un bain contenant en outre un activateur choisi parmi des composés de métaux de transition et/ou des halogénures.

7. Procédé selon la revendication 6, caractérisé en ce que l'on utilise comme activateur des composés du fer, du cuivre, du cobalt, du zinc, de l'argent, du manganèse, du chrome, du nickel ou leurs mélanges.

8. Procédé selon la revendication 7, caractérisé en ce que l'on utilise comme activateur des sels de Fe (III), des sels de Fe (II) ou des sels de Cu (II).

9. Procédé selon la revendication 8, caractérisé en ce que l'on utilise l'activateur en une quantité rapportée au métal de 0,05 à 15 mmol/l, de préférence de 0,05 à 8 mmol/l.

10. Procédé selon l'une des revendications 1 à 7, caractérisé en ce que l'on effectue le traitement à un pH basique et l'on utilise comme activateur un composé complexe de métal de transition soluble aux pH basiques.

11. Procédé selon la revendication 10, caractérisé en ce que l'on effectue le traitement à un pH de 10 - 12.

12. Procédé selon la revendication 10 ou 11, caractérisé en ce que l'on utilise des composés complexes du fer.

13. Procédé selon l'une des revendications 10 à 12, caractérisé en ce que l'on utilise des complexes cyano.

14. Procédé selon l'une des revendications 10 à 13, caractérisé en ce que l'on utilise des complexes d'hexacyanoferrate (II) ou d'hexacyanoferrate (III).

15. Procédé selon l'une des revendications 10 à 14, caractérisé en ce que l'on utilise l'activateur en une quantité rapportée au métal de 0,05 à 15 mmol/l, de préférence de 0,05 à 8 mmol/l.

16. Procédé selon l'une des revendications 1 à 15, caractérisé en ce que l'on utilise des tissus de coton teints avec des colorants choisis dans le groupe constitué par les colorants de cuve, les colorants directs ou les colorants au soufre.

17. Procédé selon la revendication 16, caractérisé en ce que l'on utilise des tissus de coton teints avec de l'indigo, du thio-indigo ou des colorants indigoïdes.

18. Utilisation d'un bain contenant 21 mmol/l à 2,1 mol/l d'un peroxodisulfate comme constituant actif et ne contenant pas d'hypochlorites, de permanganates, ni d'enzymes ajoutés, pour l'éclaircissement de tissus de coton teints.

19. Utilisation selon la revendication 18, caractérisée en ce que le bain contient en outre un activateur choisi parmi des composés de métaux de transition, à une concentration, rapportée au métal, allant jusqu'à 25 mmol/l.

20. Utilisation d'un bain ayant un pH basique, contenant comme constituants actifs 5 mmol/l à 2,1 mol/l d'un peroxodisulfate et un composé complexe de métal de transition soluble à un pH basique, et ne contenant pas d'hypochlorites, de permanganates ni d'enzymes ajoutés, pour l'éclaircissement de tissus de coton teints.
